# EUROPÄISCHE PATENTSCHRIFT

(11) **EP 0 481 953 B1**
(45) Veröffentlichungstag und Bekanntmachung des Hinweises auf die Patenterteilung: **16.07.1997**
(21) Anmeldenummer: 91890235.4
(22) Anmeldetag: 07.10.1991
(51) Int. Cl.: D01F 6/74

(54) **Schwer entflammbare, hochtemperaturbeständige Polyimidfasern, sowie Verfahren zu ihrer Herstellung**
Flame-retardant high-temperature resistant polyimidefibers and process for producing the same
Fibres de polyimide, retardant la flamme et résistant à haute température, et procédé pour leur fabrication

(30) Priorität: 15.10.1990 AT 2077/90
(43) Veröffentlichungstag der Anmeldung: 22.04.1992
(73) Patentinhaber: IMI-Tech Fibres GmbH, 4860 Lenzing (AT)
(72) Erfinder: Schobesberger, Claus, A-4840 Vöcklabruck (AT); Weinrotter, Klaus, Dipl.-Ing. Dr., A-4840 Vöcklabruck (AT); Griesser, Herbert, Dr., A-4840 Vöcklabruck (AT); Seidl, Sigrid, Dipl.-Ing. Dr., A-4863 Seewalchen (AT)
(74) Vertreter: Schwarz, Albin, Dr. Kopecky & Schwarz Patentanwälte

(56) Entgegenhaltungen:
- EP-A- 0 040 042
- EP-A- 0 119 185
- US-A- 3 985 934

## Beschreibung

Die Erfindung betrifft schwer entflammbare, hochtemperaturbeständige Polyimidfasern, sowie ein Verfahren zu ihrer Herstellung.

Aromatische Polyimidfasern sind u.a. wegen ihrer ausgeprägten Thermostabilität und ihrer Schwerentflammbarkeit begehrte Ausgangsmaterialien für die Herstellung hitzebeständiger Gewebe. Die Herstellung derartiger Fasern ist z.B. aus der US-PS 3,985,934 bekannt. Das Polyimid selbst wird z.B. durch Umsetzung von Benzophenon-3,3',4,4'-tetracarbonsäuredianhydrid, 4,4'-Methylenbis-(phenylisocyanat) und 2,4- bzw. 2,6-Toluyldiisocyanat gewonnen; die Fasern werden insbesondere durch Naßspinnen hergestellt. Ein weiteres Verfahren zur Herstellung von aromatischen Polyimidfasern ist aus der AT-B 377.016 bekannt. Nach diesem Verfahren werden zunächst Rohfasern aus einer Lösung des entsprechenden Polyimides in einem aprotischen organischen Lösungsmittel nach der Trockenspinnmethode gesponnen, die erhaltenen Rohfasern zur Entfernung von Lösungsmittel mit Wasser gewaschen, die gewaschenen Rohfasern getrocknet, einer Wärmebehandlung bei einer Temperatur zwischen 315°C und 450°C unterzogen, während der Wärmebehandlung verstreckt, anschließend abgekühlt und gegebenenfalls gekräuselt und zu Stapelfasern geschnitten.

Alle heute kommerziell erhältlichen aromatischen Polyimidfasern weisen amorphe Polymerstruktur auf und schrumpfen bei Hitzeeinwirkung, wobei der Faserschrumpf mit zunehmender Temperatur größer wird. Den größten Schrumpf entwickeln Polyimidfasern bei Temperaturen über dem Glasumwandlungspunkt, wobei in der Regel ein Schrumpf von 40% bei einer Temperatur von 320°C und von 50% bei einer Temperatur von 400°C beobachtet wird. In der österreichischen Patentanmeldung mit dem Aktenzeichen A 495/88 entspricht z.B. WO-A-89/08161 werden Polyimidfasern mit einem noch höheren Schrumpf beschrieben.

Bei verschiedenen Anwendungen für beispielsweise Isoliermatten, Transportbandauflagen und Feuerlöschdecken, die hohen Temperaturen mit Spitzenwerten über dem Glasumwandlungspunkt der Polyimidfasern ausgesetzt werden, kann ein Thermoschrumpf auftreten. Damit ist meist eine weitere Verwendung des Produktes nicht mehr möglich oder es können Folgeschäden durch Veränderungen am Produkt nicht ausgeschlossen werden.

Die Erfindung stellt sich die Aufgabe, den Anwendungsbereich für Polyimidfasern in dieser Hinsicht zu erweitern, und schwer entflammbare, hochtemperaturbeständige Polyimidfasern zur Verfügung zu stellen, die auch bei hohen Temperaturen einen niedrigen Thermoschrumpf aufweisen. Diese Aufgabe wird gelöst durch Fasen aus einem Polyimid der allgemeinen Formel worin n eine ganze Zahl größer als 1 ist, A eine vierbindige aromatische Gruppe, ausgewählt aus worin X für CO, CH₂, 0, S, CF₂ steht, bedeutet und R für mindestens eine der folgenden zweibindigen aromatischen Gruppen, ausgewählt aus steht, welche Polyimidfasern in unverstrecktem Zustand wärmebehandelt sind und beim Erhitzen auf eine Temperatur von 400°C einen Schrumpf von maximal 14 % besitzen.

Eine bevorzugte Ausführungsform der erfindungsgemäßen Polyimidfasern ist dadurch gekennzeichnet, daß die Polyimidfasern Additive, vorzugsweise Farbstoffe, Ruß, Polytetrafluoräthylen oder Glimmer enthalten.

Die erfindungsgemäßen Polyimidfasern werden in Abwandlung des in der AT-B - 377.016 beschriebenen Verfahrens hergestellt, indem zunächst Rohfasern aus einer Lösung des entsprechenden Polyimides in einem aprotischen organischen Lösungsmittel vorzugsweise nach der Trockenspinnmethode gesponnen werden, welche Lösung gegebenenfalls Additive enthält, die erhaltenen Rohfasern zur Entfernung von Lösungsmittel mit Wasser gewaschen, die gewaschenen Rohfasern bis zu einer Feuchte von weniger als 5% Masse getrocknet, einer Wärmebehandlung bei einer Temperatur zwischen 315°C und 450°C unterzogen, abgekühlt und gegebenenfalls gekräuselt und zu Stapelfasern geschnitten werden, wobei das erfindungsgemäße Verfahren dadurch gekennzeichnet ist, daß die Rohfasern unverstreckt wärmebehandelt und abgekühlt werden. Die Auswaschung des Lösungsmittels erfolgt bei einer Temperatur zwischen 80 und 100°C, die Trocknung zwischen 120 und 300°C.

Eine bevorzugte Variante dieses Verfahrens ist dadurch gekennzeichnet, daß die Rohfasern während der Wärmebehandlung bis zu 20 % ihrer Länge, vorzugsweise zwischen 15 und 20 %, schrumpfen ("relaxieren") gelassen werden. Die auf diese Weise hergestellten Polyimidfasern besitzen nicht nur geringen Thermoschrumpf, sondern auch hohe Festigkeit. Das ist insofern überraschend, da bei Chemiefasern üblicherweise eine Hochtemperaturverstreckung und keine Hochtemperaturschrumpfung angewandt wird, um die Faserfestigkeit zu erhöhen.

Um die Fasern während der Wärmebehandlung unverstreckt zu erhalten oder einen Schrumpf zuzulassen, hat es sich als zweckmäßig erwiesen, die gewaschenen Rohfasern mit einer Geschwindigkeit zwischen 2 und 20 m/min einer Anlage, umfassend einen Trockner und eine Heizvorrichtung, zuzuführen und aus dieser Anlage mit einer Geschwindigkeit zwischen 1,6 und 20 m/min abzuziehen, wobei die Rohfasern in der Heizvorrichtung vorzugsweise auf eine Temperatur zwischen 330°C und 390°C erwärmt werden. Der Trockner kann als Siebtrommel- oder als Kalandertrockner ausgeführt sein. Als Heizvorrichtung haben sich beheizte Walzen, Heiztische oder Heißluftöfen ganz besonders bewährt. Die Wärmebehandlung kann ein- oder mehrstufig erfolgen.

Die gewaschenen Rohfasern können in bekannter Weise vor dem Trocknen mit einem handelsüblichen Antistatikum voraviviert und nach der Wärmebehandlung nachaviviert werden.

Die erfindungsgemäßen Polyimidfasern weisen beim Erwärmen bis 250°C einen Thermoschrumpf von weniger als 1% ihrer Länge auf. Bis 280°C schrumpfen sie maximal um 2% und bis 320°C maximal um 10%. Die Fasern haben weiters eine ausgezeichnete Thermostabilität und halten auf Dauer einer Temperaturbelastung bis 310°C stand. Weiters sind sie zwischen 70 und 160% dehnbar, sodaß sie einen ausgesprochen weiten Arbeitsbereich aufweisen. Ihr LOI-Wert (Limiting Oxygen Index) nach ASTM D-2863 beträgt über 36% O₂. Die Fasern sind unschmelzbar; der Zersetzungspunkt liegt über 450°C.

Die nachfolgenden Beispiele sollen die Erfindung noch näher erläutern. Die Herstellung der Rohfasern kann sowohl nach der Naß- als auch nach der Trockenspinnmethode erfolgen. Die in den Beispielen beschriebenen Rohfasern wurden trocken gesponnen.

### Herstellung der Rohfasern

Die Herstellung der Rohfasern kann nach dem in der AT-B-377.016 beschriebenen Trockenspinnverfahren erfolgen. Dazu wird Polyimid der allgemeinen Formel (I), in der R teilweise eine 4,4'-Bisphenylmethylen-Gruppe und teilweise eine 2,4- und 2,6-Toluylengruppe bedeutet, in Dimethylformamid gelöst. Anschließend wird das Gemisch durch Erhitzen auf 60°C in eine Spinnlösung übergeführt, unter Anwendung eines Unterdruckes entgast, filtriert und über eine Zahnradpumpe dem Spinnkopf eines Trockenspinnschachtes zugeführt. Die Verspinnung erfolgt über eine Lochdüse; die Lochform ist kreisrund. Das Spinngut ("Rohfaser") wird auf Spulen gesammelt. Auf diese Weise können Rohfasern mit verschiedenen Titern hergestellt werden.

### Beispiel 1

Ein nach dem Trockenspinnverfahren hergestelltes Filamentfaserbündel mit einem Einzelfilamenttiter von 1,4 dtex wurde bei 97°C mit Wasser gewaschen, voraviviert, anschließend mit 20 m/min über einen Siebtrommeltrockner bei 210°C geführt und auf eine Restfeuchte von < 1 % getrocknet. Das Kabelband wurde anschließend über eine Heizwalze geführt, auf 330°C erhitzt, mit 16 m/min abgezogen, gekräuselt und zu Stapelfasern geschnitten.

| Daten der erhaltenen Faser: | |
|---|---|
| Schrumpf | 20 % |
| Titer | 1.75 dtex |
| Zugfestigkeit | 19-22 cN/tex |
| Dehnung | 140-160 % |
| Thermoschrumpf bei 250°C | < 1 % |
| 280°C | 0.4 - 1.0 % |
| 320°C | 3.0 - 5.2 % |
| 400°C | 6.9 - 8.8 % |
| Limiting Oxygen Index | 36 - 38 % O₂ |

### Beispiel 2

Ein nach dem Trockenspinnverfahren hergestelltes Filamentfaserbündel mit einem Einzelfilamenttiter von 2,2 dtex wurde bei 96°C mit Wasser gewaschen, voraviviert, anschließend mit 2 m/min über einen Siebtrommeltrockner bei 120°C geführt und auf eine Restfeuchte von < 1 % getrocknet. Das Kabelband wurde anschließend über eine Heizwalze geführt, auf 315°C erhitzt, mit 2 m/min abgezogen, gekräuselt und zu Stapelfasern geschnitten.

### Beispiel 3

Ein nach dem Trockenspinnverfahren hergestelltes Filamentfaserbündel mit einem Einzelfilamenttiter von 6,6 dtex wurde bei 80°C mit Wasser gewaschen, voraviviert, anschließend mit 10 m/min über einen Siebtrommeltrockner bei 300°C geführt und auf eine Restfeuchte von < 1 % getrocknet. Das Kabelband wurde anschließend über eine Heizwalze geführt, auf 390°C erhitzt, mit 8 m/min abgezogen, gekräuselt und zu Stapelfasern geschnitten.

| Daten der erhaltenen Faser: | |
|---|---|
| Schrumpf | 20 % |
| Titer | 5.3 dtex |
| Zugfestigkeit | 19-21 cN/tex |
| Dehnung | 110-130 % |
| Thermoschrumpf bei 250°C | < 1 % |
| 280°C | 0.4 - 0.9 % |
| 320°C | 2.9 - 4.5 % |
| 400°C | 6.0 - 8.4 % |
| Limiting Oxygen Index | 36 - 38 % O₂ |

### Beispiel 4

Ein nach dem Trockenspinnverfahren hergestelltes Filamentfaserbündel mit einem Einzelfilamenttiter von 10,6 dtex wurde bei 98°C mit Wasser gewaschen, voraviviert, anschließend mit 15 m/min über einen Siebtrommeltrockner bei 280°C geführt und auf eine Restfeuchte von < 1 % getrocknet. Das Kabelband wurde anschließend über eine Heizwalze geführt, auf 350°C erhitzt, mit 12 m/min abgezogen, gekräuselt und zu Stapelfasern geschnitten.

| Daten der erhaltenen Faser: | |
|---|---|
| Schrumpf | 20 % |
| Titer | 8.5 dtex |
| Zugfestigkeit | 20-22 cN/tex |
| Dehnung | 110-140 % |
| Thermoschrumpf bei 250°C | < 1 % |
| 280°C | 0.8 - 1.1 % |
| 320°C | 3.1 - 5.3 % |
| 400°C | 6.2 - 8.8 % |
| Limiting Oxygen Index | 36 - 38 % O₂ |

### Beispiel 5

Ein nach dem Trockenspinnverfahren hergestelltes Filamentfaserbündel mit einem Einzelfilamenttiter von 5,8 dtex wurde bei 95°C mit Wasser gewaschen, voraviviert, anschließend mit 20 m/min über einen Siebtrommeltrockner bei 170°C geführt und auf eine Restfeuchte < 1 % getrocknet. Das Kabelband wurde anschließend über 450°C heiße Heizwalzen geführt, mit 17 m/min abgezogen und aufgespult.

| Daten der erhaltenen Faser: | |
|---|---|
| Schrumpf | 15 % |
| Titer | 5.0 dtex |
| Zugfestigkeit | 18-20 cN/tex |
| Dehnung | 100-110 % |
| Thermoschrumpf bei 250°C | < 1 % |
| 280°C | 0.6 - 1.0 % |
| 320°C | 3.1 - 4.2 % |
| 400°C | 6.0 - 7.8 % |
| Limiting Oxygen Index | 36 - 38 % O₂ |

### Beispiel 6

Ein nach dem Trockenspinnverfahren hergestelltes Filamentfaserbündel mit einem Einzelfilamenttiter von 2,2 dtex wurde bei 80°C mit Wasser gewaschen, voraviviert, anschließend mit 15 m/min über einen Siebtrommeltrockner bei 210°C geführt und auf eine Restfeuchte < 1 % getrocknet. Das Kabelband wurde anschließend über 400°C heiße Heizwalzen geführt, mit 13 m/min abgezogen und aufgespult.

| Daten der erhaltenen Faser: | |
|---|---|
| Schrumpf | 15 % |
| Titer | 2.5 dtex |
| Zugfestigkeit | 18-20 cN/tex |
| Dehnung | 100-130 % |
| Thermoschrumpf bei 250°C | < 1 % |
| 280°C | 0.6 - 1.1 % |
| 320°C | 3.2 - 5.0 % |
| 400°C | 6.4 - 9.0 % |
| Limiting Oxygen Index | 36 - 38 % O₂ |

## Patentansprüche

1. Schwer entflammbare, hochtemperaturbeständige Fasern aus einem Polyimid der allgemeinen Formel worin n eine ganze Zahl größer als 1 ist, A eine vierbindige aromatische Gruppe, ausgewählt aus worin X für CO, CH₂, O, S, CF₂ steht, bedeutet und R für mindestens eine der folgenden zweibindigen aromatischen Gruppen, ausgewählt aus steht, welche Polyimidfasern in unverstrecktem Zustand wärmebehandelt sind und beim Erhitzen auf eine Temperatur von 400°C einen Schrumpf von maximal 14 % besitzen, erhältlich nach einem Verfahren gemäß Anspruch 3.

2. Polyimidfasern nach Anspruch 1, dadurch gekennzeichnet, daß sie Additive, vorzugsweise Farbstoffe, Ruß, Polytetrafluoräthylen oder Glimmer enthalten.

3. Verfahren zur Herstellung von Polyimidfasern nach Anspruch 1 oder 2, wobei zunächst Rohfasern aus einer Lösung des entsprechenden Polyimides in einem aprotischen organischen Lösungsmittel vorzugsweise nach der Trockenspinnmethode gesponnen werden, welche Lösung gegebenenfalls Additive enthält, die erhaltenen Rohfasern zur Entfernung von Lösungsmittel mit Wasser gewaschen, die gewaschenen Rohfasern bis zu einer Feuchte von weniger als 5% Masse getrocknet, einer Wärmebehandlung bei einer Temperatur zwischen 315°C und 450°C unterzogen, abgekühlt und gegebenenfalls gekräuselt und zu Stapelfasern geschnitten werden, dadurch gekennzeichnet, daß die Rohfasern unverstreckt wärmebehandelt und abgekühlt werden.

4. Verfahren nach Anspruch 3, dadurch gekennzeichnet, daß die Rohfasern während der Wärmebehandlung bis zu 20 % ihrer Länge, vorzugsweise zwischen 15 und 20 %, schrumpfen gelassen werden.

5. Verfahren nach Anspruch 3 oder 4, dadurch gekennzeichnet, daß die gewaschenen Rohfasern mit einer Geschwindigkeit zwischen 2 und 20 m/min einer Anlage, umfassend einen Trockner und eine Heizvorrichtung, zugeführt und aus der Anlage mit einer Geschwindigkeit zwischen 1,6 und 20 m/min abgezogen werden, wobei die Rohfasern in der Heizvorrichtung vorzugsweise auf eine Temperatur zwischen 330°C und 390°C erwärmt werden.

## Claims

1. Low-flammability, high-temperature-resistant fibres composed of a polyimide of the general formula in which n is an integer greater than 1, A is a quadrivalent aromatic group selected from in which X stands for CO, CH₂, O, S, CF₂, and R stands for at least one of the following divalent aromatic groups selected from which polyimide fibres have been heat-treated in the unstretched state and have a shrinkage of not more than 14% when heated to a temperature of 400°C, obtainable by a process according to Claim 3.

2. Polyimide fibres according to Claim 1, characterized in that they contain additives, preferably dyestuffs, soot, polytetrafluoroethylene or mica.

3. Process for preparing polyimide fibres according to Claim 1 or 2, wherein raw fibres are first spun from a solution of the corresponding polyimide in an aprotic organic solvent, preferably by the dry spinning method, which solution optionally contains additives, the raw fibres obtained are washed with water to remove solvent, the washed raw fibres are dried to a moisture content of less than 5% by mass, subjected to a heat treatment at a temperature between 315°C and 450°C, cooled and optionally crimped and cut into staple fibres, characterized in that the raw fibres are heat-treated and cooled unstretched.

4. Process according to Claim 3, characterized in that the raw fibres are allowed to shrink by up to 20% of their length, preferably between 15 and 20%, during the heat treatment.

5. Process according to Claim 3 or 4, characterized in that the washed raw fibres are fed at a speed of between 2 and 20 m/min to a system comprising a drier and a heating device and are drawn out of the system at a speed of between 1.6 and 20 m/min, wherein the raw fibres are heated in the heating device preferably to a temperature between 330°C and 390°C.

## Revendications

1. Fibres à haute résistance thermique difficilement inflammables en polyimide de formule générale : dans laquelle n est un entier supérieur à 1, A représente un groupement aromatique tétravalent choisi parmi : où X représente CO, CH₂, O, S, CF₂, et
R représente au moins l'un des groupements aromatiques divalents suivants, choisi parmi: lesquelles fibres de polyimide sont traitées thermiquement à l'état non étiré et possèdent un retrait d'au maximum 14 % lors du chauffage à une température de 400°C, et peuvent être obtenues selon un procédé selon la revendication 3.

2. Fibres de polyimide selon la revendication 1, caractérisées en ce qu'elles contiennent des additifs, de préférence des colorants, du noir de fumée, du polytétrafluoroéthylène ou du mica.

3. Procédé de production de fibres de polyimide selon la revendication 1 ou 2, où les fibres brutes provenant d'une solution du polyimide correspondant dans un solvant organique aprotique sont d'abord filées, de préférence selon le procédé de filage à sec, laquelle solution contient le cas échéant des additifs, les fibres brutes obtenues sont lavées avec de l'eau pour éliminer le solvant, les fibres brutes lavées sont séchées jusqu'à une humidité de moins de 5 % en masse, sont soumises à un traitement thermique à une température comprise entre 315°C et 450°C, refroidies et le cas échéant frisées et tranchées en fibres coupées, caractérisé en ce que les fibres brutes sont traitées thermiquement et refroidies à l'état non étiré.

4. Procédé selon la revendication 3, caractérisé en ce qu'on fait rétrécir les fibres brutes pendant le traitement thermique jusqu'à 20 % de leur longueur, de préférence jusqu'à 15 à 20 %.

5. Procédé selon la revendication 3 ou 4, caractérisé en ce que les fibres brutes lavées sont acheminées à une installation comprenant un séchoir et un dispositif de chauffage à une vitesse comprise entre 2 et 20 m/min et sont retirées de l'installation à une vitesse comprise entre 1,6 et 20 m/min, étant entendu que les fibres brutes sont chauffées dans le dispositif de chauffage de préférence à une température comprise entre 330°C et 390°C.
